# EUROPÄISCHE PATENTSCHRIFT

(11) **EP 0 104 139 B1**
(45) Veröffentlichungstag und Bekanntmachung des Hinweises auf die Patenterteilung: **02.07.1986**
(21) Anmeldenummer: 83810377.8
(22) Anmeldetag: 24.08.1983
(51) Int. Cl.: C22C 21/08

(54) **Aluminiumlegierung**
Aluminium alloy
Alliage à base d'aluminium

(30) Priorität: 13.09.1982 CH 5413/82
(43) Veröffentlichungstag der Anmeldung: 28.03.1984
(73) Patentinhaber: SCHWEIZERISCHE ALUMINIUM AG, CH-3965 Chippis (CH)
(72) Erfinder: Schwellinger, Pius, D-7708 Tengen-Büsslingen (DE); Ried, Alois, CH-8200 Schaffhausen (CH); Timm, Jürgen, D-7705 Steisslingen (DE); Heckler, Manfred, D-7700 Singen (DE)

## Beschreibung

Die Erfindung betrifft Aluminiumlegierungen der Gattung AIMgSi. Solche aushärtbaren Legierungen werden bei den meisten, bei Aluminiumlegierungen üblichen Herstellungsverfahren eingesetzt, beispielsweise für Strangpress-, Walz- und Warmpress-Produkte. Solche Produkte können dann zur Erreichung hoher Festigkeiten einer Warmauslagerungsbehandlung unterzogen werden. Je nach gewünschter Festigkeit des Produkts werden die Silizium- und Magnesiumgehalte gewählt und gegebenenfalls noch weitere Legierungselemente, beispielsweise bis zu 1 % Mangan, bis zu 1 % Kupfer oder bis zu 0.35 % Chrom zugesetzt. Speziell zur Verringerung der Abschreckempfindlichkeit von Strangpressprodukten sind auch Vanadiumzusätze bekannt. Aus der FR-A-2 078 965 ist eine Aluminiumlegierung bekannt mit 0.4 bis 1.0 % Mg, 0.4 bis 0.9 % Si, 0.03 bis 0.4 % Cr, 0.03 bis 0.2 % Zr, bis 0.50 % Zn, bis 0.30 % Cu, bis 0.15 % Fe, bis 0.15 % V, bis 0.10 % Ti, 0,03-0,4 Mn und bis 0.008 % B.

All diese Massnahmen zur Erreichung einer gewissen Festigkeit gehen jedoch auf Kosten einer oder mehrerer anderen wünschbaren Eigenschaften, wie Zähigkeit, Biegbarkeit, Widerstandsfähigkeit gegen Korrosion und, speziell bei Strangpressprodukten, gleichmässige Oberfläche, Abwesenheit von Pressflöhen, gute Längspreßschweissnähte, Möglichkeit zum Verpressen komplizierterer Profile sowie Einsatz wirtschaftlicher Pressgeschwindigkeiten.

In Kenntnis dieser Schwierigkeiten bei der Wahl einer in aller Hinsicht befriedigenden Legierung hat sich der Erfinder die Aufgabe gestellt, für den Bereich der aushärtbaren AIMgSi-Legierungen solche Legierungszusätze zu finden, welche für alle Festigkeitsstufen und unter Anwendung der üblichen Fertigungswege Produkte ermöglichen, welche den vielseitigen Anforderungen genügen.

Erfindungsgemäss wird diese Aufgabe durch eine Aluminiumlegierung gelöst, welche aus 0.3 bis 1.0 % Magnesium, 0.3 bis 1.2 % Silizium, 0.1 bis 0.5 % Eisen, 0.05 bis 0.20 % Vanadium, bis 0.4 % Kupfer, einem Mangangehalt, der 1/4 bis 2/3 des Eisengehalts beträgt, sowie wahlweise einen Kobaltgehalt, der 1/4 bis 1/2 des Eisengehalts beträgt, Rest Aluminium und Verunreinigungen besteht.

Diese Zusätze führen dazu, dass diese Legierungen nach einer Warmumformung oder einer Lösungsglühung feinkörnig rekristallisiert vorliegen und die eisenhaltigen Teilchen günstiger verteilt sind. Diese beiden Eigenschaften bewirken eine Vielzahl vorzüglicher Verhaltensweisen der erfindungsgemässen Werkstoffe.

Der vorallem durch den Vanadiumgehalt begründete feinkörnig rekristallisierte Zustand erhöht die Kaltverfombarkeit von Walz- und Pressprodukten. Im weiteren trägt er zu gleichmässigeren Werkstoffeigenschaften bei und erhöht das Festigkeitsniveau im Vergleich zu grobkörnig rekristallisiertem Gefüge. Zudem wird die Pressbarkeit in all ihren Aspekten gefördert. Mangan, das in einem Bereich von 1/4 bis zu 2/3 des Eisengehaltes vorliegt, bildet zusammen mit Aluminium, Silizium und Eisen ternäre Phasen, welche dank ihrer Abmessungen und Verteilung die Zähigkeit wesentlich erhöhen. Ein Mangan/ Eisen-Verhältnis zwischen 1/3 und 1/2 hat sich als besonders günstig erwiesen.

Um beim Strangpressen die Kantenrissanfälligkeit und das Auftreten von Pressflöhen zu verhindern, sind Eisengehalte unterhalb 0.25 % besonders geeignet.

Soll eine speziell hohe Duktilität erzeugt werden, wird Kobalt in einem Gewichtsanteil von 1/4 bis 1/2 desjenigen des Eisens zugesetzt. Die sich bildenden ternären Phasen aus Al, Co, Fe und Mn verhindern mittels ihrer Form und Anordnung die Versprödung. Auch die Pressbarkeit wird dadurch weiter verbessert. Liegt jedoch der Mangan- oder Kobaltgehalt oberhalb der angegebenen Grenzen, wird die Pressbarkeit wieder reduziert.

Der Cu-Gehalt, der zur Festigkeitssteigerung beiträgt, ohne die benötigte Warmumformkraft wesentlich zu erhöhen, sollte 0.25 % nicht übersteigen, falls Korrosionsanfälligkeit speziell vermieden werden soll.

In den folgenden Beispielen wurden erfindungsgemässe Legierungen (E) mit herkömmlichen ungefähr gleicher Festigkeit (H) verglichen:
Code Typ Si Fe Cu Mn Mg V
1 H AIMgSi 0.5; AA 6060.55.21.02.03.55 - 1 E.39.19.17.06.51.08
2 H AIMgSi 0.8; AA 6005 A.62.21.17.06.55 - 2 E.60.21.17.06.55.10
3 H AIMgSi 1.0; AA 6082 1.00.20.05.90.77 -
3 E.81.19.18.06.60.09
4 H AIMgSi 1.0; AA 6082 1.00.20.05.90.77 -
4 E.78.21.17.06.60.09
5 Hl AIMgSi 1.0; AA 6081 1.00.25.03.35.77 -
5 H2 AA 6009.80.25.35.50.60 -
5 E.79.21.16.08.51.10

Die Legierungen 1 bis 3 wurden zu Strangpressprodukten verarbeitet. Die erfindungsgemässen Legierungen (E) unterschieden sich von den herkömmlichen (H) insbesondere durch die bessere Biegefähigkeit der warm ausgehärteten Profile.

Die Legierungen 4 wurden zu Warmpressteilen verarbeitet (geschmiedet). Die Warmformbarkeit von 4 E war wesentlich besser als diejenige von 4 H. Während die warmausgehärteten Schmiedeteile aus 4 H erhebliches Grobkorn aufwiesen und somit neben den ungleichmässigen und stellenweise tiefen Festigkeiten nicht dekorativ anodisierbar waren, zeichnete sich das Werkstück aus 4 E durch sehr feines Korn aus.

Die Legierungen 5 wurden zu Blech verarbeitet und vor der Warmaushärtung verformt. Das Blech 5 E wies sowohl in der Tiefziehfähigkeit, wie auch in der Zähigkeit bessere Werte auf.

## Patentansprüche

1. Aluminiumlegierung, dadurch
gekennzeichnet, dass sie aus 0.3 bis 1.0 % Magnesium, 0.3 bis 1.2 % Silizium, 0.1 bis 0.5 % Eisen, 0.05 bis 0.20 % Vanadium, bis 0.4 % Kupfer, einem Mangangehalt, der 1/4 bis 2/3 des Eisengehalts beträgt, wahlweise einem Kobaltgehalt, der 1/4 bis 1/2 des Eisengehalts beträgt. Rest Aluminium und Verunreinigungen besteht.

2. Aluminiumlegierung nach Anspruch 1, gekennzeichnet durch einen Eisengehalt von 0.15 bis 0.25 %.

3. Aluminiumlegierung nach Anspruch 1 oder 2, gekennzeichnet durch einen Kupfergehalt von 0.10 bis 0.25%.

4. Aluminiumlegierung nach wenigstens einem der Ansprüche 1 bis 3, gekennzeichnet durch einen Vanadiumgehalt von 0.06 bis 0.14 %.

5. Aluminiumlegierung nach wenigstens einem der Ansprüche 1 bis 4, gekennzeichnet durch einen Mangangehalt von 1/3 bis 1/2 des Eisengehalts.

## Claims

1. An aluminium alloy,
characterized in that
it consists of from 0.3 to 1.0% of magnesium,from 0.3 to 1.2% of silicon, from 0.1 to 0.5% of iron, from 0.05 to 0.20% of vanadium,up to 0.4% of copper, a manganese content which amounts to from 1/4 to 2/3 of the iron content, optionally a cobalt content which amounts to from 1/4 to 1/2 of the iron content, with the remainder aluminium and impurities.

2. An aluminium alloy as in Claim 1,
characterized by an iron content of from 0.15 to 0.25%.

3. An aluminium alloy as in Claim 1 or 2,
characterized by a copper content of from 0.10 to 0.25%.

4. An aluminium alloy as in at least one of the Claims 1 to 3, charaterized by a vanadium content of from 0.06 to 0.14%.

5. An aluminium alloy as in at least one of the Claims 1 to 4, characterized by a manganese content of from 1/3 to 1/2 of the iron content.

## Revendications

1. Alliage d'aluminium caractérisé en ce qu'il est composé de 0,3 à 1,0 % de magnesium, 0,3 à 1,2 % de silicium, 0,1 à 0,5 % de fer, 0,05 à 0,20 % de vanadium, jusqu'à 0,4 % de cuivre, d'une teneur en manganèse qui atteint 1/4 à 1/2 de la teneur en fer, le reste étant de l'aluminium et des impuretés.

2. Alliage d'aluminium selon la revendication 1, caractérisé par une teneur de fer de 0,15 à 0,25 %.

3. Alliage d'aluminium selon la revendication 1 ou la revendication 2, caractérisé par une teneur en cuivre de 0,10 à 0,25 %.

4. Alliage d'aluminium selon au moins l'une des revendications 1 à 3, caractérisé par une teneur en vanadium de 0,06 à 0,14 %.

5. Alliage d'aluminium selon au moins l'une des revendications 1 à 4, caractérisé par une teneur en manganèse de 1/3 à 1/2 de la teneur en fer.
